# EUROPÄISCHE PATENTSCHRIFT

(11) **EP 0 602 426 B1**
(45) Veröffentlichungstag und Bekanntmachung des Hinweises auf die Patenterteilung: **05.06.1996**
(21) Anmeldenummer: 93118979.9
(22) Anmeldetag: 25.11.1993
(51) Int. Cl.: C25B 1/00, C01G 55/00

(54) **Elektrolytisches Verfahren zur Gewinnung von Platin hoher Reinheit aus Platinlegierungen**
Electrolytic process for obtaining high purity platinum from platinum alloys
Procédé électrolytique pour d'obtention de platine de haute pureté à partir d'alliages de platine

(30) Priorität: 18.12.1992 DE 4243697
(43) Veröffentlichungstag der Anmeldung: 22.06.1994
(73) Patentinhaber: Schott Glaswerke, D-55122 Mainz (DE); Carl-Zeiss-Stiftung trading as SCHOTT GLASWERKE, D-55122 Mainz (DE)
(72) Erfinder: Herrmann, Sigrid, Dr., D-12487 Berlin (DE); Landau, Uwe, Dr.-Ing., D-14169 Berlin (DE)

(56) Entgegenhaltungen:
- PATENT ABSTRACTS OF JAPAN, Band 14, Nr. 197 (C-0712), 23 April 1990

## Beschreibung

Die vorliegende Erfindung betrifft ein elektrolytisches Verfahren zur Gewinnung von Platin hoher Reinheit aus konzentrierten salzsauren Lösungen von Legierungen des Platins mit Rh, Ir und/oder Pd bei gleichzeitiger Abreicherung von anderen Edelmetall- und Unedelmetallverunreinigungen.

Platinlegierungen finden einen vielfältigen Einsatz in der Industrie als Geräteplatin, für Thermoelemente, als Katalysatoren für die Ammoniakoxidation und in der organischen Chemie, für Autoabgaskatalysatoren, in der Dentaltechnik und vielen anderen Bereichen. In Abhängigkeit von den chemischen und anderen Produktionsprozessen werden diese Legierungen nach einer bestimmten Zeit als Platinlegierungsschrotte in die edelmetallverarbeitenden Betriebe gegeben, dort chemisch getrennt und raffiniert.

Die klassische Abtrennung des Platins von Rh, Ir und/oder Pd erfolgt über die Fällung als (NH₄)₂[PtCl₆]. Dieses Verfahren ist aber sehr arbeits- und zeitintensiv, bedingt durch die chemisch sehr ähnlichen Eigenschaften der Platinmetalle.

Besonders kompliziert gestaltet sich die Abtrennung des Platins vom Iridium, da beide in der gleichen stabilen Wertigkeitsstufe (IV) vorliegen und bei Fällung mit NH₄Cl Salze mit annähernd gleichen Eigenschaften bilden.

Eine Grobtrennung ist nur möglich, wenn das IV-wertige Iridium in die III-wertige Oxidationsstufe überführt wird.

Bei der anschließenden Fällung des Platins mit NH₄Cl tritt trotzdem eine Mitfällung des Iridiums auf. Ähnliche Verhältnisse beobachtet man bei der Trennung des Platins vom Rhodium und Palladium. Das ausgefällte (NH₄)₂[PtCl₆] enthält große Anteile an Rhodium und Palladium. Zur weiteren Reinigung sind daher Umfällungs- oder Umkristallisationsstufen erforderlich.

Aus der DE-PS 2726558 ist ein Verfahren zur Abtrennung des Platins vom Iridium mittels Ionenaustauschern bekannt. Dieses Verfahren führt lediglich zu einem iridiumhaltigen Platin.

Desweiteren sind zur Trennung von Platinlegierungen eine Vielzahl von Extraktionsverfahren bekannt, die aber ebenfalls eine anschließende Fällung der Platinmetalle erfordern.

Alle Verfahren erfordern einen hohen apparativen und technischen Aufwand und sind daher sehr kostenintensiv.

Elektrolytische Verfahren zum Raffinieren von Gold sind seit langem bekannt (Gmelin Au, Syst. Nr. 62, 1949) und ständig weiterentwickelt worden (EP 0253783).

Aus der GB-PS 157785 und der deutschen Patentschrift 594408 sind elektrolytische Platinraffinationsverfahren bekannt, die teilweise mit Kombinationen von chemischen und elektrolytischen Verfahren arbeiten (US-PS 3 891,741).

Diese Verfahren sind alle äußerst zeitaufwendig und lassen sich nicht in allen Punkten technisch einwandfrei nachvollziehen.

Die US-PS 4,382,845 beschreibt eine teilweise elektrolytische Abtrennung von Palladium aus Lösungen, die im Überschuß Palladium enthalten. Eine Trennung ist aber nur bis zu der Grenze möglich, bei der Platin und Palladium im gleichen Verhältnis vorliegen. Die Abtrennung von weiteren Unedel- und Edelmetallen wird in diesem Verfahren nicht erwähnt.

In dem bekannten Verfahren zur Trennung von Platin und Palladium ist die Elektrolysezelle mit einer Kationenaustauschermembran ausgestattet, deren Vorteile allerdings nicht ersichtlich sind, da sich Platin und Palladium in dem angegebenen Konzentrationsverhältnis und dem beschriebenen Spannungsbereich auch ohne Kationenaustauschermembran trennen lassen. Darüber hinaus weist dieses Verfahren den gleichen Nachteil wie auch alle anderen Verfahren auf, daß nur mit einer Maximalkonzentration von ≦ 100g/l gearbeitet werden kann.

Der Erfindung liegt daher die Aufgabe zugrunde, ein Verfahren zur Gewinnung von Platin hoher Reinheit zur Verfügung zu stellen, bei dem mit geringen apparativen Mitteln, innerhalb kurzer Zeit, mit minimalen Verlusten, geringem Arbeitsaufwand und ohne Zusatz von teuren Chemikalien Platin von seinen Legierungselementen und Verunreinigungen in einer Reinheit von 99,95 % sich abtrennen läßt.

Überraschenderweise wurde gefunden, daß man auf elektrolytischem Wege aus mit Legierungen des Platins verunreinigten Platinmetallösungen Platin hoher Reinheit bei gleichzeitiger Abreicherung von anderen Edelmetall- und Unedelmetallverunreinigungen gewinnen kann.

Gegenstand der Erfindung ist daher ein elektrolytisches Verfahren zur Gewinnung von Platin hoher Reinheit aus konzentrierten salzsauren Lösungen von Legierungen des Platins mit Rh, Ir und/oder Pd bei gleichzeitiger Abreicherung von anderen Edelmetall- und Unedelmetallverunreinigungen. Das erfindungsgemäße Verfahren zeichnet sich dadurch aus, daß der Reinigungsprozeß in einer Elektrolysezelle, die durch eine Kationenaustauschermembran unterteilt ist, unter potentiostatischen oder spannungskontrollierten Bedingungen von 8 V bis 16 V und einer Stromdichte von 12,5 bis 37,5 A/dm² erfolgt und die abgeschiedenen Platinlegierungsmetalle aufgearbeitet werden.

Erfindungsgemäß weisen die salzsauren Lösungen von Legierungen des Platins einen Gehalt von 50 bis 700 g/l und Gesamtverunreinigungen von ≦ 5000 ppm auf.

Bevorzugt werden bei dem erfindungsgemäßen Verfahren Lösungen von Legierungen des Platins mit einem Gehalt von 500 bis 700 g/l eingesetzt.

Die für das erfindungsgemäße Verfahren eingesetzten konzentrierten Lösungen der Legierungen des Platins weisen Verunreinigungen der Elemente Au und/oder Ag, Cu, Fe, Co, Ni, Sb, As, Pb, Cd, Al, Mn, Mo, Si, Zn, Sn, Zr, W, Ti, Cr auf.

Als Anodenflüssigkeit werden salzsaure Platinmetallösungen, bevorzugt Hexachlorplatinsäure, und als Katodenflüssigkeit 6 bis 8 N Salzsäure, bevorzugt 6 N Salzsäure, eingesetzt.

Die Anode besteht aus Platinmetall, während die Katode aus Platinmetall, Titan oder Graphit beschaffen ist.

Als bevorzugte mit Sulfonsäuregruppen beladene Kationenaustauschermembran wird eine Teflonmembran (Nafion® - Membran) eingesetzt. Das erfindungsgemäße Verfahren arbeitet bevorzugt unter potentiostatischen oder spannungskontrollierten Bedingungen von 11,5 V bis 12 V und einer Stromdichte von 22,5 bis 35 A/dm².

An der Katode scheiden sich die Unedelmetall- und Edelmetallverunreinigungen mit geringen Anteilen von Platinmetallen ab. Überraschenderweise wurde gefunden, daß sich an der Anode die Legierungsbestandteile Ir, Rh und/oder Pd gemeinsam mit geringen Anteilen des Platins abscheiden.

Aufgrund der höheren Konzentration der Platinlegierungslösung und des erfindungsgemäß angewendeten höheren Spannungsbereichs des erfindungsgemäßen Verfahrens wurde die überraschende Abscheidung der Legierungsbestandteile an der Anode erreicht.

Der Niederschlag an der Katode wird von dieser mechanisch entfernt und gesondert aufgearbeitet.

Das auf der Anode abgeschiedene Ir, Rh und/oder Pd wird nach der Überführung in die Lösung durch eine erneute Elektrolyse raffiniert.

Das sich bei dem erfindungsgemäßen Verfahren entwickelnde Chlorgas wird nach bekannten Methoden abgeführt.

Aus den durch das erfindungsgemäße Verfahren gereinigten Lösungen der Platinmetallegierungen kann nach bekannten Methoden das metallische Platin elektrolytisch oder chemisch zurückgewonnen werden.

Mit dem erfindungsgemäßen Verfahren sind folgende Vorteile verbunden:
- es erfordert einen minimalen apparativen und sicherheitstechnischen Aufwand
- es arbeitet mit minimaler ökologischer Belastung
- es ist gegenüber den herkömmlichen Verfahren wesentlich zeit- und kostensparender.

Die Erfindung wird nachstehend an einigen Beispielen näher erläutert.

### Beispiel 1

### Elektrolytische Trennung von Platin-Iridium-1

Eine salzsaure Platin-Iridium-1-Lösung mit einem Gehalt von 300 g/l und folgenden Verunreinigungen (bezogen auf den Platinmetallgehalt)
- Au: 20 ppm
- Fe: 136 ppm
- Ni: 534 ppm
- Cu: 960 ppm
- Pb: 24 ppm
- Cd: 12 ppm
- Zn: 16 ppm
wird in einer Elektrolysezelle, in der Katode und Anode durch eine Kationenaustauschermembran unterteilt sind, bei einer Spannung von 12 V und einer Stromdichte von 27,5 A/dm² elektrolysiert. Nach einer Elektrolysezeit von 20 Stunden sind die Unedelmetalle und das Gold auf eine Endkonzentration von ≦ 20 ppm abgereichert, das Rhodium auf eine Konzentration von 150 ppm und das Iridium auf 0,5 %. Die Palladiumtrennung erfolgt im stark sauren Medium in geringeren Anteilen. Nach einer weiteren Elektrolysezeit von 20 Stunden liegt der Iridiumgehalt ≦ 200 ppm, der Rhodiumgehalt ≦ 20 ppm und der Palladiumgehalt ≦ 100 ppm.

### Beispiel 2

### Elektrolytische Trennung von Platin-Rhodium-5

Eine salzsaure Lösung von Platin-Rhodium-5 mit einem Platinmetallgehalt von 250 g/l und folgenden Verunreinigungen (bezogen auf den Platinmetallgehalt)
- Ir: 250 ppm
- Pd: 500 ppm
- Au: 150 ppm
- Fe: 210 ppm
- Ni: 453 ppm
- Cu: 760 ppm
- Pb: 55 ppm
- Cd: 22 ppm
- Zn: 40 ppm
wird in einer Elektrolysezelle, in der Katode und Anode durch eine Kationenaustauschermembran unterteilt sind, bei einer Spannung von 15 V und einer Stromdichte von 32,5 bis 35 A/dm² elektrolysiert. Die Unedelmetallverunreinigungen und das Gold werden innerhalb von 20 Stunden auf eine Konzentration von ≦ 20 ppm abgereichert, das Palladium auf eine Konzentration von 400 ppm und das Rhodium auf eine Konzentration von 1,2 %. Nach einer anschließenden Elektrolysezeit von 25 Stunden stellt man eine Abreicherung des Rhodiums auf eine Konzentration von ≦ 200 ppm und des Palladiums auf ≦ 100 ppm fest.

### Beispiel 3

### Elektrolytische Trennung von Platin-Palladium-5

Eine salzsaure Lösung von Platin-Palladium-5 mit einem Metallgehalt von 100 g/l und folgenden Verunreinigungen (bezogen auf den Platinmetallgehalt)
- Ir: 400 ppm
- Rh: 450 ppm
- Au: 80 ppm
- Fe: 160 ppm
- Ni: 500 ppm
- Cu: 810 ppm
- Pb: 76 ppm
- Cd: 15 ppm
- Zn: 43 ppm
wurde in einer Elektrolyzelle, in der Katode und Andode durch eine Kationenaustauschermembran unterteilt sind, bei einer Spannung von 11,5 V und einer Stromdichte von 22,5 A/dm² elektrolysiert. Die Abreicherung der Unedelmetalle und des Goldes erfolgt innerhalb von 10 Stunden auf Gehalte von ≦ 20 ppm, die des Iridiums und Rhodiums auf Konzentrationen von ≦ 100 ppm und des Palldiums auf 2,3 %. Nach einer weiteren Elektrolysezeit von 15 Stunden erreicht man eine Abreicherung des Palladiums auf Werte von ≦ 500 ppm.

## Patentansprüche

1. Elektrolytisches Verfahren zur Gewinnung von Platin hoher Reinheit aus konzentrierten salzsauren Lösungen von Legierungen des Platins mit Rh, Ir und/oder Pd, bei gleichzeitiger Abreicherung von anderen Edelmetall- und Unedelmetallverunreinigungen, dadurch gekennzeichnet, daß der Reinigungsprozeß in einer Elektrolysezelle, die durch eine Kationenaustauschermembran unterteilt ist, unter potentiostatischen oder spannungskontrollierten Bedingungen von 8 V bis 16 V und einer Stromdichte von 12,5 bis 37,5 A/dm² erfolgt und die abgeschiedenen Platinlegierungsmetalle aufgearbeitet werden.

2. Verfahren nach Anspruch 1, dadurch gekennzeichnet, daß die konzentrierten salzsauren Lösungen von Legierungen des Platins einen Gehalt von 50 bis 700 g/l und Gesamtverunreinigungen von ≦ 5000 ppm aufweisen.

3. Verfahren nach Anspruch 2, dadurch gekennzeichnet, daß die konzentrierten salzsauren Lösungen einen Gehalt von 500 bis 700 g/l an Platinlegierungen aufweisen.

4. Verfahren nach mindestens einem der Ansprüche 1 bis 3, dadurch gekennzeichnet, daß die konzentrierten Lösungen von Legierungen des Platins Verunreinigungen der Elemente Au und/oder Ag, Cu, Fe, Co, Ni, Sb, As, Pb, Cd, Al, Mn, Mo, Si, Zn, Sn, Zr, W, Ti, Cr aufweisen.

5. Verfahren nach mindestens einem der Ansprüche 1 bis 4, dadurch gekennzeichnet, daß man als Anodenflüssigkeit eine salzsaure Lösung von Platinmetallegierungen und als Katodenflüssigkeit 6 bis 8 N Salzsäure einsetzt.

6. Verfahren nach Anspruch 5, dadurch gekennzeichnet, daß man als Anodenflüssigkeit Hexachlorplatinsäure einsetzt.

7. Verfahren nach Anspruch 5, dadurch gekennzeichnet, daß man als Katodenflüssigkeit 6 N Salzsäure einsetzt.

8. Verfahren nach mindestens einem der Ansprüche 1 bis 7, dadurch gekennzeichnet, daß der Reinigungsprozeß unter potentiostatischen oder spannungskontrollierten Bedingungen von 11,5 bis 12 V und einer Stromdichte von 22,5 bis 35 A/dm² erfolgt.

9. Verfahren nach mindestens einem der Ansprüche 1 bis 8, dadurch gekennzeichnet, daß das bei der Elektrolyse erzeugte Chlorgas nach bekannten Methoden abgeführt wird.

10. Verfahren nach mindestens einem der Ansprüche 1 bis 9, dadurch gekennzeichnet, daß man als Anode Platinmetall und als Katode Platinmetall, Titan oder Graphit einsetzt.

11. Verfahren nach mindestens einem der Ansprüche 1 bis 10, dadurch gekennzeichnet, daß man als Kationenaustauschermembran eine Teflonmembran einsetzt.

12. Verfahren nach mindestens einem der Ansprüche 1 bis 11, dadurch gekennzeichnet, daß sich an der Anode die Legierungsbestandteile Ir, Rh und/oder Pd und an der Katode die Unedel- und Edelmetallverunreinigungen, jeweils mit geringen Anteilen Platin, abscheiden.

13. Verfahren nach Anspruch 12, dadurch gekennzeichnet, daß man den Niederschlag mechanisch von der Katode entfernt und gesondert aufarbeitet.

14. Verfahren nach Anspruch 12, dadurch gekennzeichnet, daß man den Niederschlag mechanisch von der Anode entfernt, in Lösung überführt und durch eine erneute Elektrolyse raffiniert.

15. Verfahren nach mindestens einem der Ansprüche 1 bis 11, dadurch gekennzeichnet, daß man aus den gereinigten Lösungen der Platinmetallegierungen nach bekannten Methoden das metallische Platin elektrolytisch oder chemisch zurückgewinnt.

## Claims

1. Electrolytic process for obtaining high-purity platinum from concentrated hydrochloric acid solutions of alloys of platinum with Rh, Ir and/or Pd, with a simultaneous reduction in other noble and base metal impurities, characterised in that the purification process takes place in an electrolytic cell which is subdivided by a cation exchange membrane, under potentiostatic or voltage-controlled conditions of from 8 V to 16 V and at a current density of from 12.5 to 37.5 A/dm², and the platinum alloy metals which are deposited are worked up.

2. Process according to Claim 1, characterised in that the concentrated hydrochloric acid solutions of platinum alloys contain from 50 to 700 g/l platinum and ≦ 5000 total impurities.

3. Process according to Claim 2, characterised in that the concentrated hydrochloric acid solutions contain from 500 to 700 g/l platinum alloys.

4. Process according to at least one of Claims 1 to 3, characterised in that the concentrated solutions of platinum alloys contain impurities of the elements Au and/or Ag, Cu, Fe, Co, Ni, Sb, As, Pb, Cd, Al, Mn, Mo, Si, Zn, Sn, Zr, W, Ti and Cr.

5. Process according to at least one of Claims 1 to 4, characterised in that a hydrochloric acid solution of platinum metal alloys is utilised as the anode fluid and 6N to 8N hydrochloric acid is utilised as the cathode fluid.

6. Process according to Claim 5, characterised in that hexachloroplatinic acid is utilised as the anode fluid.

7. Process according to Claim 5, characterised in that 6N hydrochloric acid is utilised as the cathode fluid.

8. Process according to at least one of Claims 1 to 7, characterised in that the purification process takes place under potentiostatic or voltage-controlled conditions of from 11.5 to 12 V and at a current density of from 22.5 to 35 A/dm².

9. Process according to at least one of Claims 1 to 8, characterised in that the chlorine gas generated during the electrolysis is removed by known methods.

10. Process according to at least one of Claims 1 to 9, characterised in that platinum metal is utilised as the anode and platinum metal, titanium or graphite are utilised as the cathode.

11. Process according to at least one of Claims 1 to 10, characterised in that a Teflon membrane is utilised as the cation exchange membrane.

12. Process according to at least one of Claims 1 to 11, characterised in that the alloy constituents Ir, Rh and/or Pd are deposited at the anode and the base and noble metal impurities are deposited at the cathode, in each case with small amounts of platinum.

13. Process according to Claim 12, characterised in that the deposit is removed mechanically from the cathode and is worked up separately.

14. Process according to Claim 12, characterised in that the deposit is removed mechanically from the anode, is converted into solution and is refined by a further electrolysis.

15. Process according to at least one of Claims 1 to 11, characterised in that the metallic platinum is recovered electrolytically or chemically by known methods from the purified solutions of the platinum metal alloys.

## Revendications

1. Procédé électrolytique permettant d'obtenir du platine très pur, à partir de solutions chlorhydriques concentrées d'alliages de platine et de rhodium, iridium et/ou palladium, avec appauvrissement simultané en les impuretés que constituent les autres métaux, nobles ou non, caractérisé en ce que le processus de purification se déroule dans une cellule d'électrolyse qui est divisée par une membrane échangeuse de cations, à tension stable ou avec régulation de tension entre 8 et 16 V et pour une densité de courant de 12,5 à 37,5 A/dm², et en ce qu'on retraite les métaux qui étaient alliés au platine et qu'on en a séparés.

2. Procédé conforme à la revendication 1, caractérisé en ce que les solutions chlorhydriques concentrées d'alliages de platine présentent une teneur de 50 à 700 g/l, et une concentration totale d'impuretés inférieure ou égale à 5000 ppm.

3. Procédé conforme à la revendication 2, caractérisé en ce que les solutions chlorhydriques concentrées présentent une teneur en alliage de platine de 500 à 700 g/l.

4. Procédé conforme à l'une au moins des revendications 1 à 3, caractérisé en ce que les solutions concentrées d'alliages de platine contiennent, en tant qu'impuretés, des éléments Au, Ag, Cu, Fe, Co, Ni, Sb, As, Pb, Cd, Al, Mn, Mo, Si, Zn, Sn, Zr, W, Ti et/ou Cr.

5. Procédé conforme à l'une au moins des revendications 1 à 4, caractérisé en ce qu'on utilise, comme anolyte, une solution chlorhydrique d'alliage de platine, et comme catholyte, de l'acide chlorhydrique 6 à 8 N.

6. Procédé conforme à la revendication 5, caractérisé en ce qu'on utilise, comme anolyte, de l'acide hexachloroplatinique.

7. Procédé conforme à la revendication 5, caractérisé en ce qu'on utilise, comme catholyte, de l'acide chlorhydrique 6 N.

8. Procédé conforme à l'une au moins des revendications 1 à 7, caractérisé en ce que le processus de purification se déroule à tension stable ou avec régulation de tension entre 11,5 et 12 V et pour une densité de courant de 22,5 à 35 A/dm²,

9. Procédé conforme à l'une au moins des revendications 1 à 8, caractérisé en ce qu'on évacue, selon des techniques connues, le chlore gazeux produit lors de l'électrolyse.

10. Procédé conforme à l'une au moins des revendications 1 à 9, caractérisé en ce qu'on utilise une anode en platine et une cathode en platine, en titane ou en graphite.

11. Procédé conforme à l'une au moins des revendications 1 à 10, caractérisé en ce qu'on utilise une membrane en téflon, comme membrane échangeuse de cations.

12. Procédé conforme à l'une au moins des revendications 1 à 11, caractérisé en ce que les constituants d'alliage Ir, Rh et/ou Pd se déposent sur l'anode, et les impuretés constituées par les autres métaux, nobles ou non, se déposent sur la cathode, avec de petites quantités de platine dans chaque cas.

13. Procédé conforme à la revendication 12, caractérisé en ce qu'on enlève mécaniquement le dépôt de la cathode et on le retraite séparément.

14. Procédé conforme à la revendication 12, caractérisé en ce qu'on enlève mécaniquement le dépôt de l'anode, on le met en solution et on le raffine par une nouvelle opération d'électrolyse.

15. Procédé conforme à l'une au moins des revendications 1 à 11, caractérisé en ce qu'on récupère le platine métallique par voie chimique ou électrolytique, selon des techniques connues, à partir des solutions purifiées d'alliage de platine.
